# EUROPÄISCHE PATENTSCHRIFT

(11) **EP 0 007 593 B1**
(45) Veröffentlichungstag und Bekanntmachung des Hinweises auf die Patenterteilung: **21.01.1981**
(21) Anmeldenummer: 79102564.6
(22) Anmeldetag: 20.07.1979
(51) Int. Cl.: G03C 7/30

(54) **Farbfotografisches Entwicklungsverfahren**
Colour-photographic developing process
Procédé de développement photographique en couleurs

(30) Priorität: 01.08.1978 DE 2833655
(43) Veröffentlichungstag der Anmeldung: 06.02.1980
(73) Patentinhaber: Agfa-Gevaert AG, 51373 Leverkusen (DE)
(72) Erfinder: Häseler, Helmut, D-5090 Leverkusen 1 (DE); Meckl, Heinz, Dr., D-5060 Bergisch-Gladbach 2 (DE); Lohmer, Karl, Dr., D-5090 Leverkusen (DE); Pelz, Willibald, Dr., D-5000 Köln 1 (DE)

## Beschreibung

Die Erfindung betrifft ein farbfotografisches Entwicklungsverfahren, bei dem ein Farbfotografisches Material, das einen hydrophoben Blaugrünkuppler und einen hydrophilen Gelbkuppler enthält, mit einem Gemisch eines hydrophoben und eines hydrophilen Farbentwicklers entwickelt wird.

Es ist bekannt, farbfotografische Bilder durch chromogene Entwicklung herzustellen, d.h. dadurch, daß man bildmäßig belichtete Silberhalogenidemulsionsschichten in Gegenwart geeigneter Farbkuppler mittels geeigneter farbbildender Entwicklersubstanzen - sogenannter Farbentwicker - entwickelt, wobei das in Übereinstimmung mit dem Silberbild entstehende Oxidationsprodukt der Entwicklersubstanzen mit dem Farbkuppler unter Bildung eines Farbstoffbildes reagiert. Als Farbentwickler werden gewöhnlich aromatische, primäre Aminogruppen enthaltende Verbindungen, insbesondere solche vom p-Phenylendiamintyp, verwendet.

An die Farbkuppler sowie an die daraus durch chromogene Entwicklung erhaltenen Farbstoffe werden in der Praxis eine Reihe von Forderungen gestellt. So soll die Kupplungsgeschwindigkeit der Farbkuppler mit dem Oxidationsprodukt des Farbentwicklers möglichst groß sein. Die Farbkuppler sowie die daraus erhaltenen Farbstoffe müssen hinreichend stabil sein gegenüber Licht, erhöhter Temperatur und Feuchtigkeit.

Dies gilt in besonderem Maße für farbfotografische Kopiermaterialien, wie fotografische Colorpapiere, da die hieraus hergestellten Farbbilder beim Endverbraucher vielfach längere Zeit der Einwirkung von Licht sowie gegebenenfalls erhöhter Temperatur und Raumfeuchtigkeit ausgesetzt bleiben.

Es hat sich herausgestellt, daß in der Regel die durch chromogene Entwicklung erzeugten blaugrünen Farbstoffe mangelhafte Beständigkeit gegenüber Lichteinwirkung zeigen, wenn die zugrundeliegenden Blaugrünkuppler zur Klasse der Naphtholderivate gehören. Demgegenüber sind Farbstoffe aus Blaugrünkupplern auf Phenolbasis ausreichend lichtbeständig. Es hat sich jedoch gezeigt, daß die aus diesen Kupplern gebildeten Farbstoffe in der Regel besonders anfällig sind gegenüber Tropenbedingungen, wenn die Kuppler wasser- oder alkalilöslich sind und infolgedessen ohne Verwendung von hydrophoben Kupplerlösungsmitteln, sogenannten Ölbildnern, in die Gießlösungen für die rotempfindliche Silberhalogenidemulsionsschicht oder eine hierzu benachbarte, nicht-lichtempfindliche Bindemittelschicht eingearbeitet worden sind. Man beobachtet dann bei Lagerung unter Tropenbedingungen vielfach einen mehr oder weniger starken Rückgang der ursprünglichen maximalen Blaugrünfarbdichte. Etwas günstiger in dieser Hinsicht verhalten sich die Blaugrünfarbstoffe, wenn zur Einarbeitung der zugrundeliegenden Farbkuppler die erwähnten hydrophoben Ölbildner verwendet werden.

Bekannkanntlich werden insbesondere die hydrophoben Kuppler aus organischen Lösungen zweckmäßigerweise in Gegenwart von hochsiedenden, mit Wasser nicht oder nur in geringem Umfang mischbaren Lösungsmitteln in die Gießlösung für die fotografischen Schichten eingearbeitet. Hierbei wird ein Emulgat feiner Tröpfchen einer Lösung des Kupplers in dem öligen Kupplerlösungsmittel erhalten, in dem der Kuppler gleichsam durch eine ölige Hülle geschützt in dem hydrophilen Bindemittel verteilt vorliegt.

Um aus einem hydrophoben in dieser Weise emulgierten Blaugrünkuppler bei der Entwicklung eine möglichst hohe Farbdichte zu erzielen, ist es unumgänglich, eine Farbentwicklerverbindung zu verwenden, die zumindest in der oxidierten Form leicht in die hydrophoben Öltröpfchen einzudringen vermag. Hydrophobe Farbentwicklerverbindungen sind hierzu besonders geeignet. Um aber bei Verwendung hydrophober Farbentwicklerverbindungen auch in den anderen farbkupplerhaltigen Schichten ausreichende Farbdichte zu erzielen, sollten auch hier die entsprechenden Farbkuppler in hydrophober Form einemulgiert sein. Die hydrophoben oder in hydrophob emulgierter Form vorliegenden Gelbkuppler zeigen nun vielfach den Nachteil, daß die Farbstoffbildung bei der Entwicklung langsamer abläuft als bei einem hydrophilen Gelbkuppler mit hydrophiler Entwicklersubstanz, zumal dann, wenn die gelb entwickelnde Schicht an unterster Stelle des Schichtpaketes liegt. In dieser Hinsicht sind ihnen hydrophile Gelbkuppler überlegen, die aber mit den hydrophoben Farbentwicklersubstanzen nicht die erwünschte hohe Farbdichte ergeben und vielfach Farbstoffe bilden, deren Lichtechtheit unbefriedigend ist.

Die Verwendung von in hydrophober Form einemulgierten Farbkupplern neben wasser- bzw. alkalilöslichen Farbkupplern im gleichen Material, gegebenenfalls sogar in der gleichen Schicht, ist an sich bekannt (z.B. DE-A-1 962 606, DE-B-1 547 816, GB-A-1 107 453, US-A-3 515 557). Man macht hiervon beispielsweise Gebrauch, um verschiedene Farbkuppler in ihrer Reaktivität aneinander anzupassen. Wie oben dargelegt, führt nun die für die Entwicklung derartiger Materialien verwendete Farbentwicklersubstanz bei hydrophoben und hydrophilen Farbkupplern nicht gleichermaßen zur erwünschten hohen maximalen Farbdichte.

Des weiteren ist auch die Verwendung eines Gemisches aus zwei verschiedenen Farbentwicklersubstanzen bekannt (DE-C-954311). Mit einer solchen Entwicklerkombination soll eine Empfindlichkeitssteigerung, d.h. eine höhere Ausnutzung des latenten Bildes, erzielt werden. Jedoch war hierdurch eine Behebung der geschilderten Nachteile wie insbesondere mangelnde Stabilität der erzeugten Bildfarbstoffe gegenüber Licht oder Tropenbedingungen nicht zu erwarten.

Der Erfindung liegt die Aufgabe zugrunde, ein Verfahren zur chromogenen Entwicklung eines farbfotografischen Materials mit mindestens drei Silberhalogenidemulsionsschichten unterschiedlicher Spektralempfindlichkeit und diesen zugeordneten Farbkupplern anzugeben, wobei wenigstens ein Farbkuppler hydrophob ist und wenigstens ein weiterer Farbkuppler hydrophil ist, bei dem sowohl aus hydrophoben wie aus hydrophilen Farbkupplern ausreichend hohe Farbdichten erzielt werden. Insbesondere sollen bei der chromogenen Entwicklung gleichzeitig sowohl ein blaugrünes Teilfarbenbild mit guter Tropenbeständigkeit als auch ein gelbes Teilfarbenbild mit guter Lichtechtheit erhalten werden.

Die Lösung der Aufgabe besteht darin, daß für die chromogene Entwicklung des beschriebenen Materials eine Entwicklerzusammensetzung verwendet wird, die nebeneinander sowohl eine hydrophobe als auch eine hydrophile Farbentwicklerverbindung enthält. Hierbei werden sowohl aus den hydrophoben Farbkupplern als auch aus den hydrophilen Farbkupplern ausreichend hohe Farbdichten erzielt. Es wurde weiterhin gefunden, daß mit diesem Verfahren gleichzeitig sowohl ein blaugrünes Teilfarbenbild mit guter Tropenbeständigkeit als auch ein gelbes Teilfarbenbild mit guter Lichtechtheit erhalten werden kann, wenn das farbfotografische Material sowohl einen mit einem hydrophoben Ölbildner emulgierten Blaugrünkuppler als auch einen hydrophilen, ohne Verwendung eines Ölbildners eingearbeiteten Gelbkuppler enthält. In gleicher Weise wie ein hydrophiler Gelbkuppler wirkt auch ein unter Verwendung eines vergleichsweise hydrophilen Ölbildners emulgierter hydrophober Gelbkuppler.

Die für die Entwicklung verwendete Farbentwicklerzubereitung enthält demnach mindestens eine erste (hydrophile) und eine zweite (hydrophobe) Farbentwicklerverbindung. Durch den Unterschied in der Hydrophilie kommt es in dem zweiphasigen, aus hydrophilem Bindemittel und hydrophoben Ölbildner bestehenden System zu einer unterschiedlichen Verteilung der Farbentwickleroxidationsprodukte. Die hydrophobe Farbentwicklerverbindung dringt (in oxidierter Form) wesentlich leichter in die Öltröpfchen des Kupplerlösungsmittels ein und reagiert daher bevorzugt mit dem hydrophoben Kuppler, während die hauptsächlich in der wässrigen Phase verbleibende hydrophile Farbentwicklerverbindung überwiegend mit dem hydrophilen Kuppler reagiert.

Hydrophile und hydrophobe Farbentwicklerverbindungen gemäß der Erfindung entsprechen der allgemeinen Formel worin bedeuten
R¹ Wasserstoff oder Methyl ;
R² Alkyl, vorzugsweise mit 1 - 4 Kohlenstoffatomen ;
R³ Alkyl, vorzugsweise mit 1 - 4 Kohlenstoffatomen, gegebenenfalls substituiert, beispielsweise'durch Alkoxy wie Methoxy, Ethoxy, Hydroxyl, Carboxyl, Sulfo oder Methylsulfonylamido.

Im Falle der ersten (hydrophilen) Farbentwicklerverbindung bedeutet R³ bevorzugt Sulfoalkyl, Carboxyalkyl oder Hydroxyalkyl und im Falle der zweiten (hydrophoben) Farbentwicklerverbindung bedeutet R³ bevorzugt Alkoxyalkyl, Alkyl oder Methylsufonamidoalkyl.

Die Eingenschaftsangaben « hydrophob und « hydrophil bei der Charakterisierung der Farbentwicklerverbindungen sind nicht im absoluten, sondern nur im relativen Sinn zu verstehen, da es naturgemäß zwischen den Extremen fließende Übergänge gibt.

Ordnet man beispielsweise die Substituenten R³ in folgender Reihe an :
Sulfoalkyl, Carboxyalkyl, Hydroxyalkyl, Alkoxyalkyl, Alkyl, Methylsulfonamidoalkyl,
so nimmt bei jeweils unveränderter Bedeutung für R¹ und R² die Fähigkeit der entsprechenden Farbentwicklerverbindungen, im oxidierten Zustand mit hydrophilen Kupplern zu reagieren, mit fortlaufender Reihe ab, und sie Fähigkeit, mit hydrophob emulgierten Kupplern zu reagieren, mit fortlaufender Reihe zu. Zu den hydrophilen Kupplern zählen auch an sich hydrophobe Kuppler, die in hydrophilen Ölbildnern gelöst sind und so in der Schicht dispergiert werden. Für die Relation hydrophob-hydrophil bei der Charakterisierung der Farbentwicklerverbindungen im Sinne der Erfindung kommt es daher ausschließlich darauf an, daß zwei Farbentwicklerverbindungen verwendet werden, die in dem zweiphasigen System zu einer unterschiedlichen Verteilung der Entwickleroxidationsprodukte führen. So kann beispielsweise eine hydrophile Farbentwicklerverbindung, bei der R³ eine Sulfoalkylgruppe ist, mit einer hydrophoben Farbentwicklerverbindung kombiniert werden, bei der R³ eine Alkoxyalkylgruppe ist. Andererseits ist auch die Kombination R³ = Methylsulfonylamidoalkyl (hydrophob) und R³ = Hydroxyalkyl (hydrophil) denkbar. Naturgemäß wird ein umso günstigeres Ergebnis erreicht werden können, je hydrophiler die eine und je hydrophober die andere der beiden Farbentwickierverbindungen ist. Das Mengenverhältnis zwischen hydrophiler und hydrophoben Farbentwicklerverbindung kann innerhalb weiter Grenzen entsprechend den jeweiligen Erfordernissen variiert werden, z.B. zwischen 1:6 und 6:1 (Gewichtsteile). Je nach der Schichtanordnung, dem Reaktivitätsunterschied der Kuppler und der Differenz in der Hydrophilie der Farbentwicklerverbindungen kann der Fachmann das günstigste Mengenverhältnis durch einfachen Routinetest ermitteln.

Ölbildner im Sinne der vorliegenden Erfindung sind die bekannten in Wasser nicht oder nur wenig löslichen Kupplerlösungsmittel, die in der Literatur gelegentlich als kristalloidale Lösungsmittel bezeichnet werden und beispielsweise in den US-Patentschriften 2 304 940 und 2 322 027 beschrieben worden sind. Die Ölbildner können hydrophob oder hydrophil sein ; sie bilden zumindest im neutralen oder sauren Medium neben der hydrophilen Bindemittelphase eine eigene zweite Phase aus. Hydrophile Ölbildner sind bekannt aus den US-Patentschriften 3 689 271, 3 764 336 und 3 765 897. Es handelt sich dabei um hochsiedende organische niedermolekulare Verbindungen, die semipermeable Membranen zu durchdringen vermögen und die allgemein über 175 °C sieden. Bei Raumtemperatur, d.h. bei 20 °C, sind sie im allgemeinen flüssig oder sie schmelzen bei relativ niedrigen Temperaturen, d.h. bei Temperaturen unterhalb von 100 °C. Als Ölbildner werden sie deshalb bezeichnet, weil sie im Gemisch mit Kupplern im allgemeinen ölige oder flüssige Lösungen bilden.

Kupplerlösungsmittel sind Z.B. solche Verbindungen, die eine oder mehrere polare Gruppen oder Atome aufweisen, beispielsweise Hydroxyl-, Carbonsäure-, Amid- oder Ketogruppen oder Halogenatome. Die lösende Wirkung auf die Kuppler soll möglichst hoch sein, und selbstverständlich sollen die Lösungsmittel gegenüber der Silberhalogenidemulsion, in welche sie einverleibt werden, sich inert verhalten. Selbstverständlich sollen sie auch nach Möglichkeit farblos sein sowie licht-, hitze- und feuchtigkeitsstabil und sich ferner gegenüber den verschiedenen Entwicklungs- und Behandlungsbädern, in welchen das farbfotografische Material entwickelt wird, inert verhalten. Außerdem soll ihre Flüchtigkeit möglichst gering sein. Gelegentlich erweist es sich als vorteilhaft, zur Erzeugung des Kuppleremulgates eine Mischung von zwei oder mehr verschiedenen Ölbildnern zu verwenden. Dies ist insbesondere dann der Fall, wenn es sich um höher schmelzende Verbindungen handelt, da durch die gegenseitige Schmelzpunktsdepression die Bildung öliger Tröpfchen begünstigt wird.

Als besonders geeignete hochsiedende Kupplerlösungsmittel, d.h. Ölbildner, haben sich beispielsweise die im folgenden aufgeführten hochsiedenden kristalloidalen Lösungsmittel erwiesen :
Ethylbenzylmalonat_{;} Phthalsäuredialkylester, wie z.B. Dimethylphthalat, Diethylphthalat, Dipropylphthalat, Dibutylphthalat, Di-n-amylphthalat und Diisoamylphthalat, Dibenzylphthalat, Butyl-o-methoxybenzoat, n-Hexylbenzoat, 1,3-Diacetoxybenzol, Phosphorsäuretriarylester, wie z.B. Triphenylphosphat, Trikresylphosphat, Tri-p-tert.-butylphosphat und Tri-o-phenyl-phenylphosphat, N-Butylacetanilid, Acetylmethyl-p-toluidin, Benzoylpiperidin, N-n-Amylphthalimid, N-n-Amylsuccinimid, Ethyl-N-phenylcarbamat, N,N-Dimethy-p-toluolsulfonamid, N,N-Dibutyl-p-toluolsulfonamid, N,N-Di-n-butylharnstoff, N,N'-Diethyl-N,N'-diphenylharnstoff, Benzophenon, 2,4-Dichlorbenzophenon, Acetophenon, Cyclohexanon, p-sek.-Amylbenzophenon, Methylisobutylketon, 1-Phenyl-1-hydroxy-n-heptan, Dibenzylessigsäure, Phenylethylessigsäure, β-Phenylpropionsäure, Undecylensäure, Octadecenylbernsteinsäure, Monobenzylsuccinat, p-sek.-Amylbenzoesäure, Mono-n-amylphthalat.

Besonders häufig gebrauchte Ölbildner, die sich auch im Sinne der vorliegenden Erfindung als hervorragend geeignet erwiesen haben, sind beispielsweise Phosphorsäuretriarylester, insbesondere Trikresylphosphat, und Phthalsäuredialkylester, wie Di-n-butylphthalat. Darüber hinaus sind in der Liste eine ganze Reihe von Verbindungen enthalten, die sich aufgrund der verschiedenen funktionellen Gruppen hinsichtlich ihrer Affinität zu den zu lösenden Kupplern sowie zu den Reagentien der verschiedenen fotografischen Behandlungsbäder, insbesondere zu dem Entwickleroxidationsprodukt, unterschiedlich verhalten.

Wie bereits erwähnt, sind zur Einlagerung von hydrophoben Farbkupplern grundsätzlich auch hydrophile Ölbildner geeignet. Erfindungsgemäß macht man hiervon aber allenfalls bei Purpur- und Gelbkupplern Gebrauch ; für die Einlagerung von Blaugrünkupplern werden ausschließlich hydrophobe Ölbildner verwendet. Ein Beispiel einer Reihe von Ölbildnern zunehmender Hydrophilie ist im folgenden angegeben:
A Trikresylphosphat,
B Dibutylphthalat,
c
D
E

Da das Verteilungsgleichgewicht der Farbentwickleroxidationsprodukte auch von der Hydrophilie des verwendeten Ölbildners abhängt, ist auch hierüber eine Beeinflussung der Kupplungsfähigkeit der darin gelösten Farbkuppler möglich.

Das nach dem Verfahren der Erfindung zu entwickelnde fotografische Material enthält auf einem üblichen Schichtträger, der transparent sein kann, aber vorzugsweise opak ist, mindestens drei Silberhalogenidemulsionsschichten mit unterschiedlicher Spektralempfindlichkeit. Jeder dieser drei Schichten ist ein nich-diffundierender Farbkuppler zugeordnet zur Erzeugung eines Teilfarbenbildes, dessen Farbe in der Regel komplementär ist zu der Farbe des Lichtes, für das die zugeordnete Silberhalogenidemulsionsschicht überwiegend empfindlich ist. So ist der blauempfindlichen Silberhalogenidemulsionsschicht ein Gelbkuppler, der grünempfindlichen Silberhalogenidemulsionsschicht ein Purpurkuppler und der rotempfindlichen Silberhalogenidemulsionsschicht ein Blaugrünkuppler zugeord net.

Unter «zugeordnet" wird verstanden, daß die gegenseitige Anordnung von Silberhalogenidemulsionsschicht und Farbkuppler von solcher Art ist, daß eine Wechselwirkung zwischen ihnen möglich ist, die eine bildmäßige Übereinstimmung zwischen gebildetem Silberbild und bildmäßiger Verteilung des bei der chromogenen Entwicklung erzeugten Bildfarbstoffes zuläßt. Üblicherweise wird der Farbkuppler in die lichtempfindliche Silberhalogenidemulsionsschicht selbst eingelagert; er kann jedoch auch in einer nichtlichtempfindlichen Nachbarschicht hierzu enthalten sein. Da die bei der Farbentwicklung erzeugten Entwickleroxidationsprodukte nur mit dem zugeordneten Farbkuppler reagieren sollen und möglichst nicht in nicht-zugeordnete farbkupplerhaltige Schichten diffundieren sollen, sind zweckmäßigerweise zwischen den lichtempfindlichen Silberhalogenidemulsionsschichten noch Trennschichten vorhanden, die aus reinem Bindemittel bestehen können oder aber in einem Bindemittel verteilt Substanzen enthalten können, die mit Farbentwickleroxidationsprodukten unter Bildung farbloser Substanzen zu reagieren vermögen. Hierbei kann es sich beispielsweise in bekannter Weise um Weißkupplerverbindungen oder nicht-diffundierende Hydrochinonderivate handeln.

Das bevorzugte hydrophile Bindemittel, in dem Verfahren der vorliegenden Erfindung ist Gelatine, jedoch kann die auch ganz oder teilweise durch andere natürliche oder synthetische Bindemittel ersetzt werden. Das hydrophile Bindemittel stellt in dem genannten zweiphasigen System die hydrophile Phase dar.

Als Farbkuppler kommen die üblichen bekannten Farbkuppler infrage. Blaugrünkuppler sind beispielsweise Derivate des Phenols die in der 4-Stellung mit oxidiertem Farbentwickler zu blaugrünen Indochinonfarbstoffen zu reagieren vermögen. Als Purpurkuppler sind insbesondere Pyrazolonderivate zu erwähnen, und als Gelbkuppler werden im allgemeinen Derivate von Benzoylacetanilid oder Pivaloylacetanilid verwendet. In diesem Zusammenhang ist hinzuweisen auf die Publikation « Farbkuppler von W. Pelz in « Mitteilungen aus den Forschungslaboratorien der Agfa _{"}, Leverkusen/München, BD. 111, S. 111 (1961) sowie auf den Artikel von K. Venkataramon in « The Chemistry of Synthetic Dyes », Bd.4, S. 341-387 (197).

Hydrophobe Farbkuppler sind solche, die sich im allgemeinen nicht aus wäßrig-alkalischen Lösungen in die Gießlösungen für die fotografischen Schichten einarbeiten lassen. Wasser- oder alkalilöslich machende Gruppen, insbesondere Sulfo- oder Carboxylgruppen, fehlen in der Regel bei den hydrophoben Farbkupplern. Umgekehrt enthalten die hydrophilen Farbkuppler normalerweise mindestens eine Sulfo- oder Carboxylgruppe, die sie in wäßrigem Alkali löslich macht. Wegen dieser letzteren Eigenschaft werden die hydrophilen, Farbkuppler gelegentlich auch als « lösliche Kuppler bezeichnet, im Gegensatz zu den « unlöslichen oder hydrophoben Kupplern.

Nach der Erfindung in ihrem breitesten Aspekt enthält das zu entwickelnde farbfotografische Material wenigstens einen hydrophoben Farbkuppler einemulgiert in Tröpfchen eines mehr oder weniger hydrophoben Ölbildners sowie wenigstens einen hydrophilen Farbkuppler, der der Schicht in Form einer wäßrig-alkalischen Lösung zugesetzt worden sein kann oder in Form eines Emulgates in einem hydrophilen Ölbildner. Hydrophober und hydrophiler Farbkuppler können in der gleichen Schicht oder in verschiedenen Schichten enthalten sein. Im ersten Fall können beide Kuppler zur Erzeugung des gleichen Teilfarbenbildes beitragen.

Bei einer bevorzugten Ausführungsform der Erfindung ist der Blaugrünkuppler hydrophob und der Gelbkuppler hydrophil. Der Purpurkuppler kann wahlweise hydrophob oder hydrophil sein oder sogar als Kombination eines hydrophilen Purpurkupplers mit einem in hydrophober Form emulgierten Purpurkuppler vorliegen.

### Beispiel 1

Ein farbfotografisches Material mit drei auf einem opaken Schichtträger aufgetragenen Gelatine-Silberhalogenidemulsionsschichten enthält in der blauempfindlichen Unterschicht den Kuppler zur Erzeugung des gelben Bildes, in der grünsensibilisierten Mittelschicht den Kuppler 2 zur Erzeugung des purpurnen Bildes und in der rotsensibilisierten Oberschicht den Kuppler 3 zur Erzeugung des blaugrünen Bildes. Kuppler und Kuppler3 sind unter Verwendung des hydrophilen Ölbildners E emulgiert. Die Formeln der Kuppler sind am Ende der Beispiele angegeben.

Das Material wird hinter einem Silbergraukeil belichtet und wie folgt verarbeitet: Entwickler, 35 °C, 2 min.

In 1 Liter sind enthalten :

Danach wird mit einem Bleichfixierbad bekannter Art behandelt, gewässert und getrocknet.

### Beispiel 2

Das Material des Beispiels 1 wird in folgendem Entwickler bei 35 °C und 2 min. verarbeitet: In 1 Liter sind enthalten :

### Beispiel 3

Das Material ist wie in Beispiel 1 beschrieben. Im Gegensatz zu dort wird der Kuppler 3 in Dibutylphthalat (hydrophob) gelöst und diese Lösung wird in der Oberschicht dispergiert. Ebenso wird mit dem Kuppier4 (anstelle des Kupplers 1) in der Unterschicht verfahren. Die Entwicklung wird wie in Beispiel 1 durchgeführt.

### Beispiel 4

Das Material des Beispiels 3 wird wie in Beispiel 2 angegeben verarbeitet.

### Beispiel 5

Das Material ist wie in Beispiel 1 beschrieben. Im Gegensatz zu dort wird der Kuppler 3 in Dibutylphthalat gelöst, und diese Lösung wird in der Oberschicht dispergiert. Im übrigen hat das Material den in Beispiel 1 beschriebenen Aufbau. Die Entwicklung erfolgt mit folgendem Entwickler bei 35 °C und 2 min. :
In 1 Liter sind enthalten :

Weitere Verarbeitung wie unter Beispiel 1 angegeben.

Die nach den Beispielen 1 bis 5 erhaltenen Keilabbildungen werden folgendermaßen ausgewertet :

Es werden die Maximaldichten der einzelnen Farben bestimmt. Weiterhin werden Proben 7 Tage bei 60 °C und 80 % relativer Luftfeuchte aufbewahrt, wonach der Verlust an Farbdichte bei der Ausgangsdichte 1 bestimmt wird. Schließlich werden Proben für 5.10⁶ Lux.h dem Tageslicht ausgesetzt, wonach der Verlust an Farbdichte bei der Ausgangsdichte 1 bestimmt wird.

Das Ergebnis dieser Messungen ist in der Tabelle 1 zusammengefaßt. Sie zeigt, daß die Kombination eines Schichtpakets mit hydrophil und hydrophob eingelagerten Kupplern mit einer Entwicklerzusammensetzung, die zwei Entwicklersubstanzen er,thält, deren eine bevorzugt mit hydrophil eingelagerten und deren andere bevorzugt mit hydrophob eingelagerten Kupplern kuppelt, zu einer optimalen Lösung führt.

### Beispiel 6

Ein farbfotografisches Material mit dem Kuppler 1 zur Erzeugung des gelben Bildes in der Unterschicht, mit dem Kuppler 2 in Dibutylphthalat gelöst und dispergiert in der Mittelschicht und mit dem Kuppler 3 in Dibutylphthalat gelöst und dispergiert in der Oberschicht wird in folgendem Entwickler 2 min. bei 35 °C entwickelt:
In 1 Liter sind enthalten :

Danach wird mit einem Bleichfixierbad bekannter Art behandelt, gewässert und getrocknet.

### Beispiel 7

Das Material des Beispiels 6 wird in folgendem Entwickler entwickelt :

In 1 Liter sind enthalten :

Weitere Verarbeitung wie unter Beispiel 6 angegeben.

### Beispiel 8

Das Material des Beispiels 6 wird in folgendem Entwickler entwickelt :
1 Liter enthält :

Weitere Verarbeitung wie in Beispiele angegeben.

Die nach den Beispielen 6 bis 8 erhaltenen Keilabbildungen werden ebenso wie die Keilabbildungen der Beispiele 1 bis 5 ausgewertet. Das Ergebnis dieser Messungen ist in der Tabelle 2 zusammengefaßt. Die Tabelle zeigt, daß ein optimales Ergebnis erhalten wird, wenn ein farbfotografisches Material mit sowohl hydrophil als auch hydrophob eingelagerten Kupplern mit einer Entwicklerzusammensetzung verarbeitet wird, die zwei Entwicklersubstanzen enthält, deren eine bevorzugt mit hydrophil eingelager- ten, Kupplern reagiert und deren andere bevorzugt mit hydrophob eingelagerten Kupplern reagiert.

Als Beispiele für die einzelnen Kupplertypen seien genannt :

## Patentansprüche

1. Verfahren zur chromogenen Entwicklung eines farbfotografischen Materials mit mindestens drei Silberhalogenidemulsionsschichten unterschiedlicher Spektralempfindlichkeit und diesen zugeordneten nicht-diffundierenden Farbkupplern, von denen mindestens einer hydrophob ist und unter Verwendung eines hydrophoben Ölbildners in die jeweilige, ein hydrophiles Bindmittel enthaltende Schicht eingearbeitet wurde und von denen mindestens ein weiterer hydrophil ist und ohne Verwendung eines Ölbildners in die ein hydrophiles Bindemittel enthaltende Schicht eingearbeitet wurde oder hydrophob ist und unter Verwendung eines vergleichsweise hydrophilen Ölbildners in die ein hydrophiles Bindemittel enthaltende Schicht eingearbeitet wurde, dadurch gekennzeichnet, daß zur chromogenen Entwicklung eine Entwicklerzusammensetzung verwendet wird, die eine erste und eine zweite Farbentwicklerverbindung enthält, die beide der Formel entsprechen, worin
R¹ Wasserstoff oder Methyl
R² Alkyl
und R³ im Falle der ersten Farbentwicklerverbindung Sulfoalkyl, Carboxyalkyl oder Hydroxyalkyl und im Falle der zweiten Farbentwicklerverbindung Alkoxyalkyl, Alkyl oder Methylsufonamidoalkyl bedeuten.

2. Verfahren nach Anspruch 1, dadurch gekennzeichnet, daß mindestens ein Blaugrünkuppler hydrophob ist und unter Verwendung eines vergleichsweise hydrophoben Ölbildners in die Schicht eingearbeitet wurde und daß mindestens ein Gelbkuppler hydrophil ist und ohne Verwendung eines Ölbildners in die Schicht eingearbeitet wurde.

3. Verfahren nach Anspruch 1, dadurch gekennzeichnet, daß mindestens ein Blaugrünkuppler hydrophob ist und unter Verwendung eines vergleichsweise hydrophoben Ölbildners in die Schicht. eingearbeitet wurde und daß mindestens ein Gelbkuppler hydrophob ist und unter Verwendung eines vergleichsweise hydrophilen Ölbildners in die Schicht eingearbeitet wurde.

4. Verfahren nach Anspruch 2 oder 3, dadurch gekennzeichnet, daß ein hydrophober Blaugrünkuppler auf Phenolbasis verwendet wird.

5. Verfahren nach Anspruch 1, dadurch gekennzeichnet, daß als erste Farbentwicklerverbindung N-Butyl-N-w-sulfobutyl-p-phenylendiamin oder 2-Amino-5-(N-isopropyl-N-w-sulfobutylamino)-toluol und als zweite Farbentwicklerverbindung 2-Amino-5-(N-ethyl-N-methylsulfonamido-ethylamino)-toluol verwendet wird.

## Revendications

1. Procédé pour le développement chromogène d'un matériau photographique couleur comportant au moins trois couches d'émulsion d'halogénure d'argent de sensibilité spectrale différente et des coupleurs chromogènes non diffusibles associés à celles-ci, dont l'un au moins est hydrophobe et a été incorporé avec utilisation d'un formateur d'huile hydrophobe dans la couche correspondante contenant un liant hydrophile et au moins un autre est hydrophile et a été incorporé sans utilisation d'un formateur d'huile dans la couche contenant un liant hydrophile ou est hydrophobe et a été utilisé avec utilisation d'un formateur d'huile relativement hydrophile dans la couche contenant un liant hydrophile, caractérisé en ce que l'on utilise pour le développement chromogène une composition de révélateur qui contient un premier et un second développateur qui correspondent tous deux à la formule dans laquelle R' est l'hydrogène ou un groupe méthyle, R² est un groupe alkyle et R³ est un groupe sulfoalkyle, carboxyalkyle ou hydroxyalkyle dans le cas du premier développateur chromogène et un groupe alcoxyalkyle, alkyle ou méthylsulfonamidoalkyle dans le cas du second développateur chromogène.

2. Procédé selon la revendication 1, caractérisé en ce qu'au moins un coupleur pour cyan est hydrophobe et a été incorporé dans la couche avec utilisation d'un formateur d'huile relativement hydrophobe et en ce qu'au moins un coupleur pour jaune est hydrophile et a été incorporé dans la couche sans utilisation d'un formateur d'huile.

3. Procédé selon la revendication 1, caractérisé en ce qu'au moins un coupleur pour cyan est hydrophobe et a été incorporé dans la couche avec utilisation d'un formateur d'huile relativement hydrophobe et en ce qu'au moins un coupleur pour jaune est hydrophobe et a été incorporé dans la couche avec utilisation d'un formateur d'huile relativement hydrophile.

4. Procédé selon la revendication 2 ou 3, caractérisé en ce qu'on utilise un coupleur pour cyan hydrophobe à base de phénol.

5. Procédé selon la revendication 1, caractérisé en ce qu'on utilise la N-butyl,N-(w-sulfobutyl)-p-phénylènediamine ou le 2-amino-5-[N-isopropyl,N-(w-suifobutyl)-amino]-toluène comme premier développateur et le 2-amino-5-[N-éthyl,N-(méthylsulfonamidoéthyl)-amino]-toluène comme second développateur chromogène.

## Claims

1. Process for the chromogenic development of a colour photographic material having at least three silver halide emulsion layers of differing spectral sensitivities and non-diffusible colour couplers associated therewith, at least one of which colour couplers is hydrophobic and has been incorporated by means of a hydrophobic oil former in the appropriate layer containing a hydrophilic binder and at least one other of which colour couplers is hydrophilic and has been incorporated in the layer containing a hydrophilic binder without the aid of an oil former or is hydrophobic and has been incorporated in the layer containing a hydrophilic binder by means of a comparatively hydrophilic oil former, characterised in that chromogenic development is carried out using a developer composition containing a first and a second colour developer compound, both of which correspond to the formula in which
R' denotes hydrogen or methyl
R² denotes alkyl and
R³ denotes sulphoalkyl, carboxyalkyl or hydroxyalkyl in the case of the first colour developer compound and alkoxyalkyl, alkyl or methylsulphonamidoalkyl in the case of the second colour developer compound.

2. Process according to claim 1, characterised in that at least one cyan coupler is hydrophobic and has been incorporated in the layer by means of a comparatively hydrophobic oil former and in that at least one yellow coupler is hydrophilic and has been incorporated in the layer without the aid of an oil former.

3. Process according to claim 1, characterised in that at least one cyan coupler is hydrophobic and has been incorporated in the layer with the aid of a comparatively hydrophobic oil former and in that at least one yellow coupler is hydrophobic and has been incorporated in the layer with the aid of a comparatively hydrophilic oil former.

4. Process according to claim 2 or 3, characterised in that a hydrophobic cyan coupler based on phenol is used.

5. Process according to claim 1, characterised in that the compound used as the first colour developer compound is N-butyl-N-w-sulphobutyl-p-phenylenediamine or 2-amino-5-(N-isopropyl-N-w-sulf- phobutylamino)-toluene and the compound used as the second colour developer compound is 2-amino-5-(N-ethyl-N-methylsulphonamido-ethylamino)-toluene.
